# EUROPÄISCHE PATENTSCHRIFT

(11) **EP 0 361 554 B1**
(45) Veröffentlichungstag und Bekanntmachung des Hinweises auf die Patenterteilung: **09.06.1993**
(21) Anmeldenummer: 89202071.0
(22) Anmeldetag: 10.08.1989
(51) Int. Cl.: C22C 38/48, C22C 38/44

(54) **Verwendung von ferritischen Chrom-Molybdän-Stählen als gegen konzentrierte Schwefelsäure beständigem Werkstoff**
Use of ferritic chromium-molybdenum steels as materials resisting concentrated sulfuric acid
Mise en oeuvre d'aciers ferritiques au chrome-molybdène comme matériau résistant à l'acide sulfurique concentré

(30) Priorität: 07.09.1988 DE 3830365
(43) Veröffentlichungstag der Anmeldung: 04.04.1990
(73) Patentinhaber: METALLGESELLSCHAFT AG, 60015 Frankfurt (DE)
(72) Erfinder: Dörr, Karl-Heinz, D-6500 Mainz (DE); Müller, Hermann, D-8650 Kulmbach (DE); Sander, Ulrich, Dr., D-6382 Friedrichsdorf (DE); Schalk, Wolfram, D-6392 Neu-Anspach (DE); Wallis, Ernst, Dr., D-6236 Eschborn (DE)

(56) Entgegenhaltungen:
- EP-A- 18 131
- DE-A- 3 320 527
- DE-A- 3 508 532
- FR-A- 2 197 996
- FR-A- 2 324 752
- FR-A- 2 349 659
- STAHL UND EISEN, 1990; Seite 73#
- STAHLSCHLÜSSEL, 1985; Seite 344, Nr. 41#
- STAHLSCHLÜSSEL, 1992; Seite 292, Nr. 1.4575#

## Beschreibung

Die Erfindung betrifft die Verwendung eines ferritischen Chrom-Molybdän-Stahles mit guter Korrosionsbeständigkeit gegenüber konzentrierter Schwefelsäure.

Schwefelsäure wird im allgemeinen durch katalytische Umsetzung des SO₂-Gehaltes von Gasen zu SO₃ und - bei trockenen Gasen - anschließender Absorption des gebildeten SO₃ in konzentrierter Schwefelsäure oder - bei feuchten Gasen - anschließender Kondensation der gebildeten Schwefelsäure hergestellt.

Dabei kommen Trockner, Absorber, Wärmeaustauscher, Pumpenvorlagen, Rohrleitungen usw. mit konzentrierter Schwefelsäure ab etwa 94 Gew.-% und erhöhter Temperatur in Berührung. Diese Schwefelsäure ist ein äußerst aggressives Medium, das auf die verwendeten Konstruktionsteile eine schnelle und starke Korrosion ausübt. Alle Konstruktionsteile, die mit dieser Schwefelsäure in Berührung kommen, müssen deshalb aus korrosionsbeständigen Materialien bestehen. Als solche Materialien werden spezielle Stahllegierungen, Gußeisen, Kunststoffe, Keramik, Glas, Graphit oder entsprechende Auskleidungen verwendet. Die nicht-metallischen Materialien haben jedoch eine geringe mechanische Festigkeit und für viele Anwendungsfälle treten Verarbeitungsprobleme auf. Die metallischen Materialien haben zwar eine gute mechanische Festigkeit, jedoch ist ihre Korrosionsbeständigkeit in manchen Fällen nicht ausreichend, das Material läßt sich schlecht verformen oder das Material ist sehr teuer.

Aus der DE-C-21 54 126 ist die Verwendung einer Chrom, Molybdän, Kobalt, Mangan, Kupfer und Silizium enthaltenden austenitischen Nickellegierung für Säurekonzentrationen von 65 % und mehr bekannt. Diese Legierung ist wegen ihrer schwierigen Verformbarkeit auf den Einsatz als Wellen, Lager, Pumpen, Ventilbestandteile und dergleichen Elemente beschränkt.

Aus der DE-A-33 20 527 ist die Verwendung von austenitischen Stählen mit einem Siliziumgehalt von 4,6 - 5,8 % bekannt. Die Verarbeitbarkeit und die Herstellung dieses Materials ist aber erschwert.

In der EP-B-0 130 967 sind vier Werkstoffe für den Einsatz in Schwefelsäure von 98 bis 101 % und einer Temperatur von mehr als 120°C beschrieben. Die besten Korrosionseigenschaften hat der ferritische Werkstoff Alloy 26-1 (Werkstoff Nr. 1.4131, XlCrMo261), dessen Nickelgehalt maximal 0,5 % beträgt. Dieser Werkstoff bedingt jedoch Schwierigkeiten bei der Verarbeitung und seine Korrosionsbeständigkeit nimmt mit fallender Konzentration der Schwefelsäure stark ab.

In der EP-A-0 181 313 wird nach dem Alloy 26-1 der ferritische Werkstoff 29-4-2 als nächstbester Werkstoff für den Einsatz in Schwefelsäure von 98-101 % genannt. Dieser Werkstoff enthält 28-30 % Cr, 3,50-4,20 % Mo und 2,00-2,50 Ni. Auch dieser Werkstoff bedingt erhebliche Schwierigkeiten bei der Verarbeitung und seine Korrosionsbeständigkeit nimmt mit fallender Konzentration der Schwefelsäure stark ab.

Aus der EP-B-0 200 862 ist die Verwendung einer Molybdän-freien, Chrom-haltigen Legierung für den Einsatz in Schwefelsäure oberhalb 96 % und Temperaturen bis 350°C bekannt, wobei es nicht von Bedeutung ist, ob sie in ferritischer, ferritisch-austenitischer oder austenitischer Gefügeform vorliegt. Dieser Werkstoff hat, insbesondere in austenitischer und austenitisch-ferritischer Gefügeform und bei Schwefelsäuren mit geringerer Konzentration keine ausreichende Korrosionsbeständigkeit.

Der Erfindung liegt die Aufgabe zugrunde, einen Werkstoff zur Verfügung zu stellen, der auch in niedrigeren Schwefelsäurekonzentrationen eine hohe Korrosionsbeständigkeit aufweist, gute Kneteigenschaften und damit Verarbeitungseigenschaften hat, und der kostengünstig hergestellt werden kann.

Die Lösung dieser Aufgabe erfolgt erfindungsgemäß durch die Verwendung ferritischer Chrom-Molybdän-Stähle mit

| | |
|---|---|
| 26 bis 30 % | Chrom |
| 1,8 bis 3,0 % | Molybdän |
| 3,0 bis 4,5 % | Nickel |

| | |
|---|---|
| Kohlenstoff | ≦ 0,02 % |
| Silizium | ≦ 1,00 % |
| Mangan | ≦ 1,00 % |
| Schwefel | ≦ 0,015 % |
| Kohlenstoff + Stickstoff | ≦ 0,045 % |
| Niob | ≧ 12 x % C ≦ 1,2 % |
| Rest Eisen sowie schmelztechnisch bedingte Verunreinigungen | |

als korrosionsfester Werkstoff zur Herstellung von Konstruktionsteilen, die gegenüber Schwefelsäure einer Konzentration gleich/größer 94 Gew.-% mit einer Temperatur bis unterhalb des Siedepunktes beständig sind.

Schmelztechnisch bedingte Verunreinigungen können z.B. sein Phosphor, Aluminium, Vanadium, Titan, Tantal, Calzium, Magnesium, Cer, Bor.

Diese Verunreinigungen sollen zusammen nicht mehr als 1 % betragen. Der Werkstoff hat gute Umformungseigenschaften und eignet sich sehr gut zur Herstellung von Konstruktinsteilen aus Blechen oder Bändern, wie z.B. Wärmeaustauscher, Rohrleitungen, Pumpenvorlagen, Berieselungssysteme, Absorber usw. Der Werkstoff ist auch gegen kalte Schwefelsäure korrsionsfest.

Eine vorzugsweise Ausgestaltung besteht in der Verwendung eines ferritischen Chrom-Molybdän-Stahles mit

| | |
|---|---|
| 27 bis 29 % | Chrom |
| 2,0 bis 3,0 % | Molybdän |
| 3,0 bis 4,5 % | Nickel |

| | |
|---|---|
| Kohlenstoff | ≦ 0,02 % |
| Kohlenstoff + Stickstoff | ≦ 0,045 % |
| (Niob + Zirkon) | ≧ 10 x % (Kohlenstoff + Stickstoff) |
| Rest Eisen sowie schmelztechnisch bedingte Verunreinigungen | |

Dieser Stahl zeigt besonders gut Korrosionseigenschaften.

In der Tabelle I wird das Korrosionsverhalten des erfindungsgemäßen Werkstoffes bei verschiedenen Temperaturen und Schwefelsäurekonzentrationen gezeigt.

Das Korrosionsverhalten wurde durch Tauchversuche ermittelt. Die Versuchsdauer betrug in allen Fällen 25 Tage. Die Abtragungsraten wurden durch gravimetrische Differenzwägung und Umrechnung auf mm/a bestimmt. Das Prüfmedium wurde nach jedem Prüfzyklus erneuert.

Der Werkstoff enthielt 28 % Cr, 2 % Mo und 4 % Ni.

In Schwefelsäure mit einer Konzentration von 95 Gew.-% betrugen die Abtragungsraten:

| | |
|---|---|
| bei 100°C | 0,06 mm/a |
| bei 125°C | 0,05 mm/a |
| bei 150°C | 0,32 mm/a |

Die Vorteile der erfindungsgemäßen Verwendung des Werkstoffes bestehen darin, daß im angegebenen Bereich für das Molybdän die Ausscheidungsneigung von spröden, intermetallischen Phasen relativ gering ist. Der Nickelgehalt erhöht die Ausscheidungsträgheit relativ stark und engt im thermodynamischen Gleichgewicht die heterogenen Gebiete ein. Die Kombination dieser beiden Wirkungen führt zu einer höheren Gefügestabilität beim Schweißen und bei Wärmebehandlungsvorgängen. Diese ergibt eine gute Korrosionsbeständigkeit und Duktilität in Form von Kerbschlagfestigkeit. Der Werkstoff ist bis zu einer Dicke von 50 mm schweißbar, während der Werkstoff 29-4-2 nur bis zu etwa 2 mm schweißbar ist.

Der erfindungsgemäße Werkstoff weist also bei sehr guter Korrosionsfestigkeit eine sehr gute Verarbeitbarkeit auf.

## Patentansprüche

1. Verwendung ferritischer Chrom-Molybdän-Stähle mit
| | |
|---|---|
| 26 bis 30 % | Chrom |
| 1,8 bis 3,0 % | Molybdän |
| 3,0 bis 4,5 % | Nickel |
| | |
|---|---|
| Kohlenstoff | ≦ 0,02 % |
| Silizium | ≦ 1,00 % |
| Mangan | ≦ 1,00 % |
| Schwefel | ≦ 0,015 % |
| Kohlenstoff + Stickstoff | ≦ 0,045 % |
| Niob | ≧ 12 x % C ≦ 1,2 % |
| Rest Eisen sowie schmelztechnisch bedingte Verunreinigungen | |
als korrosionsfester Werkstoff zur Herstellung von Konstruktionsteilen, die gegenüber Schwefelsäure einer Konzentration gleich/größer 94 Gew.-% mit einer Temperatur bis unterhalb des Siedepunktes der Schwefelsäure beständig sind.

2. Verwendung ferritischer Chrom-Molybdän-Stähle nach Anspruch 1, mit
| | |
|---|---|
| 27 bis 29 % | Chrom |
| 2,0 bis 3,0 % | Molybdän |
| 3,0 bis 4,5 % | Nickel |
| | |
|---|---|
| Kohlenstoff | ≦ 0,02 % |
| Kohlenstoff + Stickstoff | ≦ 0,045 % |
| (Niob + Zirkon) | ≧ 10 x % (Kohlenstoff + Stickstoff) |
| Rest Eisen sowie schmelztechnisch bedingte Verunreinigungen | |
als korrosionsfester Werkstoff zur Herstellung von Konstruktionsteilen, die gegenüber Schwefelsäure einer Konzentration ab 94 Gew.-% mit einer Temperatur bis unterhalb des Siedepunktes der Schwefelsäure beständig sind.

## Claims

1. The use of ferritic chromium-molybdenum steels containing
| | |
|---|---|
| 26 to 30 % | chromium |
| 1.8 to 3.0 % | molybdenum |
| 3.0 to 4.5 % | nickel |
| | |
|---|---|
| carbon | ≦ 0.02% |
| silicon | ≦ 1.00% |
| manganese | ≦ 1.00% |
| sulphur | ≦ 0.015% |
| carbon + nitrogen | ≦ 0.045% |
| niobium | ≧ 12 x % C ≦ 1.2% |
| remainder iron and impurities due to melting | |
as a corrosion-resistant material for the production of structural elements which are resistant to sulphuric acid of a concentration of 94% by weight or more at a temperature to below the boiling point of the sulphuric acid.

2. The use of ferritic chromium-molybdenum steels according to Claim 1, containing
| | |
|---|---|
| 27 to 29 % | chromium |
| 2.0 to 3.0 % | molybdenum |
| 3.0 to 4.5 % | nickel |
| | |
|---|---|
| carbon | ≦ 0.02% |
| carbon + nitrogen | ≦ 0.045% |
| (niobium + zirconium) | ≧ 10 x % (carbon + nitrogen) |
| remainder iron and impurities due to melting | |
as a corrosion-resistant material for the production of structural elements which are resistant to sulphuric acid of a concentration of 94% by weight upwards at a temperature to below the boiling point of the sulphuric acid.

## Revendications

1. Utilisation d'aciers ferritiques au chromemolybdène comprenant
| | |
|---|---|
| de 26 à 30 % | de chrome |
| de 1,8 à 3,0 % | de molybdène |
| de 3,0 à 4,5 % | de nickel |
| | |
|---|---|
| Carbone | ≦ 0,02 % |
| Silicium | ≦ 1,00 % |
| Manganèse | ≦ 1,00 % |
| Soufre | ≦ 0,015 % |
| Carbone + azote | ≦ 0,045 % |
| Niobium | ≧ 12 x % de C ≦ 1,2 % |
| le reste étant du fer ainsi que des impuretés dues à la technique de fusion, | |
comme matériau résistant à la corrosion, pour fabriquer des pièces de construction qui résistent à de l'acide sulfurique d'une concentration égale ou supérieure à 94 % en poids, à une température allant jusqu'en-dessous du point de fusion de l'acide sulfurique.

2. Utilisation d'aciers ferritiques au chromemolybdène suivant la revendication 1, comprenant
| | |
|---|---|
| de 27 à 29 % | de chrome |
| de 2,0 à 3,0 % | de molybdène |
| de 3,0 à 4,5 % | de nickel |
| | |
|---|---|
| Carbone | ≦ 0,02 % |
| Carbone + azote | ≦ 0,045 % |
| (Niobium + zirconium) | ≧ 10 x % de (carbone + azote) |
| le reste étant du fer ainsi que des impuretés dues à la technique de fusion, | |
comme matériau résistant à la corrosion, pour fabriquer des pièces de construction qui résistent à de l'acide sulfurique d'une concentration égale ou supérieure à 94 % en poids, à une température allant jusqu'en-dessous du point de fusion de l'acide sulfurique.
